# EUROPÄISCHE PATENTANMELDUNG

(11) **EP 0 730 884 A1**
(43) Veröffentlichungstag der Anmeldung: **11.09.1996**
(21) Anmeldenummer: 96100733.3
(22) Anmeldetag: 19.01.1996
(51) Int. Cl.: A62D 3/00

(54) **Verfahren zur Reduzierung der Schwermetallgehalte von schwermetallhaltigen Verbrennungs- und Pyrolyserückständen**

(30) Priorität: 06.03.1995 DE 19507803
(71) Anmelder: GSF - Forschungszentrum für Umwelt und Gesundheit GmbH, D-85764 Oberschleissheim (DE)
(72) Erfinder: Wunsch, Peter, D-80805 München (DE); Bipp, Hans-Peter, D-80805 München (DE); Riemschneider, Peter, D-82223 Eichenau (DE); Fischer, Klaus, Dr., D-85221 Dachau (DE); Bieniek, Dieter, Dr., D-85716 Unterschleissheim (DE); Kettrup, Antonius, Prof. Dr., D-59821 Arnsberg (DE)

(57) **Zusammenfassung**

Die Erfindung betrifft ein Verfahren zur Reduzierung der Schwermetallgehalte von schwermetallhaltigen Verbrennungs- und Pyrolyserückständen mit Hilfe wäßriger Lösungsmittel.

Die Erfindung hat die Aufgabe den Schwermetallgehalt und damit die Toxizität deutlich zu verringern.

Gelöst wird diese Aufgabe durch Auswaschen der schwermetallhaltigen Rückstände mit einer wäßrigen Lösung die Chelatbildner mit mindestens zwei metallkoordinierenden Molekülgruppen enthält.

## Beschreibung

Die Erfindung betrifft ein Verfahren zur Reduzierung der Schwermetallgehalte von schwermetallhaltigen Verbrennungs- und Pyrolyserückständen.

Hausmüll, hausmüllähnlicher Gewerbeabfall und Sperrmüll stellen mit jährlich 25 - 30 Mio t bzw. 10% einen scheinbar geringen Anteil an dem Gesamtabfallaufkommen dar. Sie verdienen jedoch bei der Entsorgung aufgrund ihrer heterogenen Schadstoffzusammensetzung eine besondere Beachtung. 1991 wurden in Deutschland davon 9,5 Mio t in 47 Müllverbrennungsanlagen und in einer Pyrolyseanlage thermisch behandelt.

Die Abfallverbrennung hat sich mittlerweile zu einem erprobten und zuverlässigen Abfallverwertungsverfahren entwickelt. Dennoch wird dabei die Umwelt durch Emissionen und Rückstände, wie bei anderen Entsorgungsverfahren auch, belastet.

Eine der Hauptaufgaben bei der thermischen Behandlung von Abfällen liegt in der Erzeugung von weitgehend inertisierten, ökotoxikologisch unbedenklichen und verwertbaren Rück-ständen. Da die Anzahl der Deponien durch Verfüllung und aufgrund von politischen Entscheidungen drastisch abnimmt, gilt dies insbesondere für die Schlacke, die mengenmäßig die Hauptrückstandsfraktion darstellt. Bei der konventionellen Müllverbrennung fallen je Tonne Abfall ca. 250 bis 350 kg Schlacke und 40 bis 60 kg Filterstaub an.

Bei der Abfallbehandlung in Müllverbrennungsanlagen wird bezüglich der Schadstoffrachten der größte Teil der im Müll enthaltenen umweltrelevanten Elemente (Schwermetalle) in die Schlacke transferiert. Aus diesem Grund entscheiden die Eigenschaften des Verbrennungs-produktes "Schlacke" und der Umgang damit im großen Maße über die Umweltverträglichkeit des Prozesses der Müllverbrennung.

Zur Auswaschung von Schwermetallen und Salzen aus Rückständen der Müllverbrennung sind einige Verfahren entwickelt worden.
Die meisten Verfahren werden in saurem Milieu durchgeführt, da für einen Großteil der Schwermetallhydroxide die minimale Löslichkeit im pH-Bereich von 9 bis 12 liegt. Beim Neutralpunkt sind die Löslichkeiten um mehrere Zehnerpotenzen höher. Bei pH 4 ist eine weitgehenden Löslichkeit der Schwermetalle erreicht. Einige dieser Verfahren sind aus Gleis, M.; Hoffmann, G.: Behandlungsverfahren zur Verbesserung der Umweltverträglichkeit von Rückständen aus der Verbrennung von Hausmüll, Fortbildungszentrum Gesundheits- und Umweltschutz Berlin (Hrsg.), Seminar Rückstände aus Abfallverbrennungsanlagen 31 (1992) 43-61 bekannt.
Mit einer basischen Wäsche der Schlacke mit Wasser wie sie z. B. auch im Müllheizkraftwerk Bamberg durchgeführt wird, können leichtlösliche Salze (z. B. 50 % der Chloride) aus der Schlacke entfernt werden. Ein solches Verfahren ist aus Reimann, D. O.: Kombiniertes Abschreck- und Waschverfahren von MV-Schlacke am Beispiel des MHKW Bamberg, Handbuch zum VDI-Seminar Schlackeaufbereitung, Verwertung und -Entsorgung, München (1992), bekannt.

Untersuchungen zeigen, daß die Schwermetalle auch mit Säuren nur teilweise aus der Reststoffmatrix von Rückständen der Müllverbrennung herausgewaschen werden können und letztere dadurch stark zersetzt wird. Fest in die Matrix der Rückstände eingebundene Schwermetalle werden somit angelöst und bleiben nicht inert. Durch die saure Behandlung der Reststoffe der Müllverbrennung mit Säuren wird zudem die Alkalinität stark reduziert, die somit nicht mehr zur Pufferung der verbleibenden, immer noch schadstoffhaltigen Reststoffe zur Verfügung steht. Schwermetallhydroxide haben ihre geringste Löslichkeit im pH-Bereich zwischen 9 und 12.

Zur sauren Wäsche von Schlacke fällt außerdem bei der Müllverbrennung nicht genug Abgaswaschwasser an (ca. 0,2 m³ Abgaswaschwasser pro Tonne Schlacke). Um bei einem für die saure Wäsche ausreichend niedrigen pH -Wert von mindestens 4 eluieren zu können müssen wegen der hohen basischen Pufferkapazität der Rückstände sehr große Mengen an Säure verwendet werden.

Bei der basischen Wäsche von Reststoffen (ohne Komplexbildnerzusatz) der Müllverbrennung können nur einige leichtlösliche Salze z.B. Chloride aus den Reststoffen herausgewaschen werden. Restchloride und vor allem Schwermetalle verbleiben in den Reststoffen, da Schwermetallhydroxide ihre geringste Löslichkeit im pH-Bereich von 9 bis 12 haben.

Die Erfindung hat die Aufgabe den Schwermetallgehalt und damit die Toxizität von schwermetallhaltigen Verbrennungs- und Pyrolyserückständen deutlich zu verringern.

Gelöst wird diese Aufgabe durch das kennzeichnende Merkmal des Patentanspruchs 1. Die Unteransprüche beschreiben vorteilhafte Ausgestaltungen der Erfindung.

Das Neue der Erfindung besteht darin, daß Schwermetalle aus Rückständen der Müllverbrennung mit Komplexbildnerlösungen ausgewaschen werden. Diese Komplexbildner wirken besonders gut im basischen Bereich. (Rückstände der Müllverbrennung sind basisch). Die Komplexbildner können sowohl als Einzelsubstanzen, als auch als Gemische eingesetzt werden. Grundsätzlich sind alle kohlenhydrat- und/oder proteinhaltigen Stoffe und Reststoffe als Quellen für Komplexbildner geeignet. Die Gemische können kostengünstig aus Reststoffen der Nahrungsmittelindustrie freigesetzt werden. Dies kann chemisch, elektrochemisch oder enzymatisch erfolgen. Ein weiterer Vorteil der Komplexbildnergemische sind synergistische Effekte, die die Leachingeffizienz erhöhen. Im Gegensatz zur bisher meist angewandten "sauren Wäsche" wird die Matrix der Rückstände weniger angegriffen. Fest in die Matrix der Rückstände eingebundene Schwermetalle werden somit kaum angelöst und bleiben inert.
Ein weiterer Vorteil unserer Erfindung gegenüber der "sauren Wäsche" liegt darin, daß die basischen Pufferkapazitäten der Rückstände der Müllverbrennung nur unwesentlich verringert werden. Da Schwermetallhydroxide ihre minimale Löslichkeit im pH-Bereich von 9 bis 12 haben, werden durch die Basizität der Reststoffe der Müllverbrennung Schwermetalle teilweise immobilisiert.

Der Vorteil des Waschverfahrens mit Komplexbildnern im Vergleich zur "basischen Wäsche" liegt darin, daß nicht nur leichtlösliche Metallchloride sondern auch in großem Umfang an der Oberfläche gebundene Schwermetalle aus den Reststoffen der Müllverbrennung herausgewaschen werden können. Dadurch wird das Leachingverhalten der Reststoffe entscheidend verbessert, da die basische Pufferkapazität der Reststoffe, wie bei der basischen Wäsche ohne Komplexbildner, weitgehend erhalten bleibt.

Die Wäsche von Reststoffen der Müllverbrennung mit Komplexbildnerlösungen vereinigt also die Vorteile der "sauren" und "basischen" Wäsche ohne ihre Nachteile aufzuweisen. Der Nachteil der Belastung der Reststoffe mit organischem Material kann durch eine Nachwäsche ausgeschaltet werden.

Durch diese Art der Aufbereitung von Reststoffe der Müllverbrennung und Müllpyrolyse können durch Weiterverwertung z. B. im Straßenbau, teuere Deponiekosten gespart werden.

Die Erfindung wird im folgenden anhand von Ausführungsbeispielen näher erläutert.

Die Schlacke oder andere Reststoffe (Kesselaschen, Filterstäube) aus Müllverbrennungs- und Pyrolyseanlagen werden mit in Wasser gelösten Komplexbildnern gewaschen. Durch die zugesetzten Komplexbildnerlösungen werden die in den Rückständen der Müllverbrennung enthaltenen Schwermetalle bis auf einen immobilen, ökotoxikologisch weitgehend unbedenklichen Rest eluiert. Die in der Erfindung verwendeten organischen Komplexbildner, die sowohl als Reinsubstanzen, als auch als Komplexbildnergemische eingesetzt werden, sind biogenen Ursprungs und daher biologisch leicht abbaubar. Als Quelle für die Komplexbildnergemische werden Reststoffe, vorwiegend aus der Nahrungsmittelindustrie, genutzt. In der Regel müssen diese Reststoffe der Nahrungsmittelindustrie hydrolytisch behandelt oder oxidativ umgewandelt werden. Prinzipiell sind alle kohlehydrat- und proteinhaltigen Stoffe oder Reststoffe als Quelle für Komplexbildner geeignet. Die eingesetzten Chelatbildner bestehen aus Verbindungen mit zwei oder mehr metallkoordinierenden Molekülgruppen, z. B. Carboxyl (-COOH)-, Hydroxyl (-OH)- und Amino (-NH₂)-Gruppen.

Für die Komplexbildungskapazität der Gemische und damit die Freisetzung der Schwermetalle sind im wesentlichen niedermolekulare organische Verbindungen wie aliphatische (Hydroxy-) Carbonsäuren, Ketocarbonsäuren, Zuckersäuren, Ketozuckersäuren Aminozucker und Aminosäuren verantwortlich.

Die schwermetallhaltigen Eluate könnten aufkonzentriert und die darin enthaltenen Schwermetalle wiederaufbereitet werden.

Die so behandelten Rückstände aus Müllverbrennungsanlagen unterbieten die in der TA-Abfall vorgeschriebene Grenzwerte für die Deponierung und eignen sich auch zur gefahrlosen Weiterverwertung z. B. als Unterlage im Straßenbau.

Die Reststoffe der Müllverbrennung werden ggf. zerkleinert und dann mit den Komplexbildnerlösungen gewaschen. Die Waschung kann direkt am Austrag der Schlacken (z. B. im Naßentschlacker), Kesselaschen und Filterstäube (z. B. verbunden mit einer Abkühlung der Reststoffe), oder nach einiger Zeit der Lagerung durchgeführt werden. Die Zusammensetzung der Komplexbildnerlösungen und das Verhältnis Reststoff/Komplexbildnerlösung differieren bei verschiedenen Anwendungsfällen.
Sie können für jeden Reststoff optimiert werden. Die Waschung kann in mehreren Stufen mit wechselnden Konzentrationen und Zusammensetzungen durchgeführt werden. Mehrere Waschstufen mit jeweils niedriger Chelatbildnerkonzentration zeigen dabei ein besseres Ergebnis als ein einstufiger Waschvorgang bei einer bei gleicher Chelatbildnermenge.

Die Tabelle zeigt die Konzentration einiger Schwermetallionen bei der Elution von Kesselasche einer Müllverbrennungsanlage mit Komplexbildnerlösung (Glukonsäure 0% bis 5 %; Melasse 1,8%). Dabei wurde die Melasse mit 30 % iger Salpetersäure analog zur Saccharoseoxidation oxidativ gespalten (Feststoff/Flüssigkeitsverhältnis) 1/10.

Besonders gute Elutionsraten erhält man für Eisen, Chrom, Kupfer, Blei und Zink.

Proteinhaltige Reststoffe können durch Salzsäure hydrolytisch zu Aminosäuren gespalten werden.

Da die Rückstände der Müllverbrennung im allgemeinen einen hohen pH-Wert besitzten werden speziell solche Komplexbildner eingesetzt, die im Basischen besonders hohe Komplexbildungskapazitäten gegenüber Schwermetallen aufweisen (z. B. durch Bildung von Alkoholat-Gruppen aus OH-Gruppen).

Nach der Elution der Schwermetalle mit der Komplexbildnerlösung wird der behandelte Reststoff mit Wasser nachgewaschen, um einen eventuell im Reststoff zurückbleibenden Gehalt an organischen Komplexbildnerlösung zu minimieren. Die TOC-Grenzwerte (TOC = Total organic carbon) der TA-Abfall können somit eingehalten werden. Gleichzeitig werden bei diesem Waschvorgang weitere Schwermetalle, die durch den ersten Waschvorgang angelöst wurden eluiert.

Durch eine gesteuerte Alterung der gewaschenen Rückstände kann die Immobilisierung der in den Rückständen verbliebenen Schwermetalle noch weiter verbessert werden. Das geschieht durch Lagerung unter Belüftung und Befeuchtung (wenige Tage bis Wochen).

Die verwendete Komplexbildnerlösung und das Waschwasser können z. B. durch Verdampfung mit Hilfe der Abwärme der Müllverbrennungsanlage aufbereitet werden. Das Waschwasser kann somit wiederverwendet werden; die eluierten Schwermetalle können u. U. wiedergewonnen werden.

**Tabelle**

| | Einheit | 0% Glukons | 0,01% Glukons | 0,1% Glukons | 0,5% Glukons | 1% Glukons | 2% Glukons | 5% Glukons | 1,8% Melasse |
|---|---|---|---|---|---|---|---|---|---|
| **Sb** | ppb | 9,8 | <9,8 | 12,4 | 194 | 244 | 291 | 531 | 625 |
| **Fe** | ppb | 18 | <4,7 | 178 | 2020 | 3360 | 3690 | 7670 | 1780 |
| **Co** | ppb | 32,8 | 120 | 24,9 | 36,1 | 43,7 | 45,8 | 52,6 | 56,5 |
| **Ba** | ppb | 112 | 117 | <4,2 | <4,2 | <4,2 | <4,2 | 411 | 1260 |
| **As** | ppb | <13 | <13 | <13 | <13 | <13 | 144 | 325 | 458 |
| **Ni** | ppb | 72,3 | 253 | 60,9 | 95 | 119 | 111 | 109 | 116 |
| **Cr** | ppb | 8,9 | 27,8 | 85,8 | 338 | 648 | 780 | 1040 | 705 |
| **Cd** | ppb | 12700 | 38400 | 13500 | 1840 | 2530 | 5060 | 13700 | 1230 |
| **Cu** | ppb | 17,9 | 128 | 470 | 4230 | 10200 | 15000 | 26000 | 21900 |
| **Ti** | ppb | 6,3 | 6,3 | 6,3 | 183,4 | 521,2 | 856,5 | 1563,4 | 710,7 |
| **Mn** | ppb | 6,76359 | 16,6 | 8,7 | 5,4 | 6,7 | 8 | 10,3 | 8,6 |
| | | 6 | | | | | | | |
| **Pb** | ppb | 1100 | 3140 | 5800 | 6000 | 14600 | 67500 | 412000 | 60500 |
| **Zn** | ppb | 27700 | 954000 | 77000 | 95000 | 174000 | 309000 | 782000 | 355000 |

## Patentansprüche

1. Verfahren zur Reduzierung der Schwermetallgehalte von schwermetallhaltigen Verbrennungs- und Pyrolyserückständen mit Hilfe wässriger Lösungsmittel, gekennzeichnet durch Auswaschen der schwermetallhaltigen Rückstände mit einer wäßrigen Lösung die Chelatbildner mit mindestens zwei metallkoordinierenden Molekülgruppen enthält.

2. Verfahren nach Anspruch 1, dadurch gekennzeichnet, daß die metallkoordinierenden Molekülgruppen mindestens eine Carboxyl- und mindestens eine Carboxyl- oder Hydroxylgruppe sind.

3. Verfahren nach Anspruch 1 oder 2, dadurch gekennzeichnet, daß nach dem Auswaschen der Gehalt von organischem Kohlenstoff in den Rückständen durch einen weiteren Waschvorgang mit Wasser ohne Chelatbildner reduziert wird.

4. Verfahren nach einem der Ansprüche 1 bis 3, dadurch gekennzeichnet, daß das Auswaschen mit der chelatbildnerhaltigen wässrigen Lösung mehrstufig erfolgt.

5. Verfahren nach einem der Ansprüche 1 bis 4, dadurch gekennzeichnet, daß die gewaschenen Verbrennungs- und Pyrolyserückstände einer gesteuerten Alterung unterworfen werden.
